# FASCICULE DE BREVET EUROPEEN

(11) **EP 3 171 230 B1**
(45) Date de publication et mention de la délivrance du brevet: **27.02.2019**
(21) Numéro de dépôt: 15195386.6
(22) Date de dépôt: 19.11.2015
(51) Int. Cl.: G04B 31/08, G04B 15/14, G04D 3/00

(54) **COMPOSANT D'HORLOGERIE A TRIBOLOGIE AMELIOREE**
UHRWERKKOMPONENTE MIT VERBESSERTER TRIBOLOGIE
TIMEPIECE COMPONENT WITH IMPROVED TRIBOLOGY

(43) Date de publication de la demande: 24.05.2017
(73) Titulaire: Nivarox-FAR S.A., 2400 Le Locle (CH)
(72) Inventeur: Charbon, Christian, 2054 Chézard-St-Martin (CH); Dubois, Philippe, 2074 Marin (CH)
(74) Mandataire: Giraud, Eric

(56) Documents cités:
- DE-A1- 19 822 934
- GB-A- 528 370
- US-A- 2 159 327
- US-A1- 2008 057 272
- US-A1- 2009 186 783
- BARTHEL ANTHONY J ET AL: "Origin of Ultra-Low Friction of Boric Acid: Role of Vapor Adsorption", TRIBOLOGY LETTERS, BALTZER SCIENCE PUBLISHIERS, NL, vol. 58, no. 3, 21 avril 2015 (2015-04-21) , pages 1-12, XP035489852, ISSN: 1023-8883, DOI: 10.1007/S11249-015-0512-7 [extrait le 2015-04-21]

## Description

### Domaine de l'invention

L'invention concerne un composant d'horlogerie comportant au moins une couche superficielle auto-lubrifiante.

L'invention concerne encore un mécanisme d'échappement d'horlogerie comportant au moins un tel composant.

L'invention concerne encore un mouvement d'horlogerie comportant au moins un tel mécanisme d'échappement.

L'invention concerne encore une montre comportant au moins un mouvement.

L'invention concerne encore un procédé de revêtement d'un composant d'horlogerie avec une couche superficielle auto-lubrifiante.

L'invention concerne le domaine des composants de mécanismes horlogers soumis à un usage intense, avec une grande fréquence d'impulsions, et un grand nombre d'impulsions et de phases de frottement pendant leur service, comme les composants de mécanismes d'échappement.

### Arrière-plan de l'invention

Le fonctionnement sans entretien d'un mécanisme d'échappement, en particulier l'échappement à ancre suisse qui est le plus courant, demeure un objectif majeur des développements horlogers actuels. L'entretien portant généralement sur un rafraîchissement de la lubrification, le développement d'un échappement non-lubrifié passe par la recherche de matériaux solides présentant des propriétés tribologiques exceptionnelles. De plus, la tendance actuelle de faire fonctionner les échappements à plus haute fréquence, afin d'augmenter la précision, est limitée par les huiles qui tendent à être éjectées lorsqu'elles sont soumises à de fortes accélérations. A l'heure actuelle, la demande pour une lubrification sèche est particulièrement marquée.

Le document GB 528 370 A au nom de CHRYSLER CORPORATION décrit des compositions comprimées et frittées, poreuses, à base de poudre métallique, aptes à être rendu auto-lubrifiantes par immersion à chaud dans un bain d'huile ou par l'introduction de manière appropriée d'un lubrifiant solide dans ses pores. Il décrit l'utilisation de plaques ainsi réalisées, pour la confection de structures d'horlogerie avec paliers intégrés. Ces plaques peuvent être renforcées par d'autres plaques métalliques. Des compositions particulières de couche superficielles sèches auto-lubrifiantes concernent des mélanges en pourcentages appropriés, de :
- plomb, étain, graphite, acide borique,
- cuivre, étain, mica, acide borique,
- fer, cuivre, graphite, acide borique,
ces mélanges étant comprimés sous forme de briquettes dans des matrices ou des rouleaux, et frittés, de préférence dans une atmosphère réductrice.

Le document US 2 159 327 A au nom de HENDRICK JOHN, CHRYSLER CORPORATION, décrit un ensemble palier comportant, entre d'une part un pivot en métal poreux ayant absorbé un lubrifiant liquide, et d'autre part un manchon susceptible de perdre son élasticité et réalisé en matériau non métallique et coiffant ce pivot, un manchon intermédiaire comportant un matériau imperméable aux lubrifiants. Dans une composition particulière, le métal poreux comporte du cuivre, de l'étain et du graphite, et peut contenir un lubrifiant solide tel qu'acide borique ou acide salicylique, utile en particulier lors du pressage ou frittage.

Un article de BARTHEL ANTHONY J ET AL, « Origin of Ultra-Low Friction of Boric Acid : Role of Vapor Adsorption », Tribology Letters, Baltzer Science Publishiers, NL, Vol. 58, N° 3, du 21.04.2015, pages 1-12, XP035489852, ISSN 1023-8883, décrit des propriétés lubrifiantes de l'acide borique.

### Résumé de l'invention

L'acide borique H₃BO₃ présente un intérêt particulier en frottement, en raison de sa faculté de lubrifier à sec. Lors de frottements, les mailles cristallines planaires de l'acide borique tendent à s'auto-ranger en feuillets parallèles à la surface. Cette disposition réduit le frottement de manière similaire à des composés plus connus tels que le sulfure de molybdène MoS₂ et le sulfure de tungstène WS₂.

L'invention vise un fonctionnement non-lubrifié de l'échappement horloger, afin de réduire l'entretien, et de permettre des fréquences d'oscillations élevées.

A cet effet, l'invention concerne un composant d'horlogerie comportant au moins une couche superficielle auto-lubrifiante, selon la revendication 1.

L'invention concerne encore un mécanisme d'échappement d'horlogerie comportant au moins un tel composant.

L'invention concerne encore un mouvement d'horlogerie comportant au moins un tel mécanisme d'échappement.

L'invention concerne encore une montre comportant au moins un mouvement.

L'invention concerne encore un procédé de revêtement d'un composant d'horlogerie avec une couche superficielle auto-lubrifiante, selon la revendication 12.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective, la structure cristalline triclinique de l'acide borique H₃BO₃, en strates sensiblement parallèles entre elles et à la surface du matériau ;
- la figure 2 est un schéma-blocs représentant une montre qui comporte un mouvement comportant lui-même un mécanisme d'échappement avec un composant selon l'invention.

### Description détaillée des modes de réalisation préférés

L'invention se propose, au moins pour les composants les plus sollicités des mécanismes d'horlogerie, de les réaliser avec une couche superficielle sèche, auto-lubrifiante, pour laquelle on privilégie l'utilisation de l'acide borique H₃BO₃, qui présente un intérêt particulier en frottement, en raison de sa faculté de lubrifier à sec.

Ainsi, l'invention concerne un composant 1 d'horlogerie comportant au moins une couche superficielle 2 auto-lubrifiante. Selon l'invention, cette couche superficielle 2 est une couche sèche comportant de l'acide borique H₃BO₃ et a une épaisseur comprise entre 10 nanomètres et 10 micromètres.

Plus particulièrement, cette épaisseur est comprise entre 50 nanomètres et 1 micromètre.

Plus particulièrement, selon l'invention, cette couche superficielle 2 est entièrement constituée d'acide borique.

De façon avantageuse, le composant 1 comporte, sous cette couche superficielle 2, un matériau choisi pour procurer une très bonne adhésion de l'acide borique. En particulier, le composant 1 comporte, sous la couche superficielle 2, un substrat qui est, ou bien constitué d'oxyde de silicium SiO₂ ou d'oxyde d'aluminium Al₂O₃, ou bien qui est recouvert d'une couche intermédiaire 3 constituée d'oxyde de silicium SiO₂ ou d'oxyde d'aluminium Al₂O₃, ou de DLC, ou similaire.

Sur le silicium, un oxyde natif très mince se forme spontanément. Celui-ci peut suffire comme couche d'adhésion. Il est toutefois préférable d'oxyder le silicium thermiquement de manière à obtenir une couche d'oxyde contrôlée. Il en est de même avec l'alumine Al₂O₃.

Le substrat du composant 1 peut être réalisé de différentes façons, notamment et non limitativement:
- un substrat en silicium ou oxyde de silicium ou diamant CVD ou issu d'un matériau de micro-fabrication, soit par un procédé additif de type « LIGA » ou similaire, soit à partir d'une ébauche transformée avec un procédé de micro-usinage, de type « DRIE » ou électro-érosion, ou similaire, ou encore résultant de la mise en oeuvre d'un procédé de type « MEMS ».
- un substrat en céramique,
- un substrat en acier ou en alliage cuivreux, CuBe, nickel ou composé de nickel, NiP, ou alliage similaire d'utilisation courante en horlogerie,
- un substrat en alliage de métal noble, d'or, de platine, ou d'argent,
- un substrat en matière plastique.

Tout particulièrement, l'invention s'applique très avantageusement à un composant 1 qui est un composant de mécanisme d'échappement, pris parmi une roue d'échappement, une ancre, un balancier, un dard, une ellipse, une palette, une butée de limitation, un plateau, un étoqueau, un repos, une détente, une fourchette, une cheville.

L'invention concerne encore un mécanisme d'échappement 10 d'horlogerie comportant au moins un tel composant 1.

Plus particulièrement, ce mécanisme d'échappement 10 comporte un tel composant 1 qui est une roue d'échappement réalisée en oxyde de silicium ou dans un mélange de silicium et d'oxyde de silicium SiO₂. Typiquement, dans une réalisation avantageuse, le composant 1 est réalisé en silicium par DRIE, et ensuite oxydé thermiquement. La micro-fabrication de composants en silice ou quartz (SiO₂ cristallin ou amorphe) n'est pas encore complètement maîtrisée à l'heure actuelle. Cette roue d'échappement est revêtue d'une telle couche superficielle 2 d'acide borique, et est agencée pour coopérer avec d'autres composants 1 qui sont des palettes en rubis chacune revêtue d'une telle couche superficielle 2 d'acide borique.

L'invention concerne encore un mouvement 100 d'horlogerie comportant au moins un tel mécanisme d'échappement 10.

L'invention concerne encore une montre 1000 comportant au moins un tel mouvement 100.

L'invention concerne encore un procédé de revêtement d'un composant 1 d'horlogerie avec une couche superficielle 2 auto-lubrifiante.

Pour réaliser cette couche superficielle 2, le procédé comporte les étapes suivantes :
- mettre en solution à température ambiante des grains ou de la poudre d'acide borique H₃BO₃ dans un solvant choisi parmi l'eau, l'isopropanol, le propanol, le méthanol, le methyl-propanol, l'éthylène glycol, le glycerol, l'acétone, ou similaire, avec un dosage de 0,01% à 1,0% en masse, typiquement voisin de 0.15% en masse. Dans le cas de l'eau, il est possible de faciliter la mise en solution par élévation de la température de l'eau,
- mélanger et brasser la solution, par exemple et non limitativement avec l'utilisation d'ultrasons, qui facilite la mise en solution,
- tremper le composant 1 à revêtir dans ladite solution, ou l'asperger par projection sur le composant 1 de la solution en gouttelettes, aérosol ou de façon ciblée (c'est-à-dire uniquement sur les zones fonctionnelles du composant grâce à des injecteurs, piézo ou similaires),
- dans l'alternative du trempage, sortir le composant de la solution,
- laisser évaporer la phase liquide, avec la surface constituant la couche superficielle 2 maintenue à distance de tout corps étranger, jusqu'à évaporation complète.

Plus particulièrement, on réitère, jusqu'à l'obtention d'une épaisseur de couche désirée, comprise entre 10 nanomètres et 10 micromètres, les étapes consistant à :
- tremper ou asperger le composant 1,
- en cas de trempage, sortir le composant 1 de la solution,
- laisser évaporer la phase liquide, avec la surface constituant la couche superficielle 2 maintenue à distance de tout corps étranger, jusqu'à évaporation complète.

L'épaisseur de la couche d'acide borique H₃BO₃ peut également être contrôlée par la concentration de la solution.

L'épaisseur dépend donc également de la concentration de la solution. La réitération des étapes permet d'accroître l'épaisseur, en raison du fait que la dissolution de l'acide borique déjà formé est relativement lente.

De façon préférée, on applique ce procédé à un composant 1 de mécanisme d'échappement d'horlogerie, émettant ou subissant plus d'une impulsion par seconde, choisi parmi une roue d'échappement, une ancre, un balancier, un dard, une ellipse, une palette, une butée de limitation, un plateau, un étoqueau, un repos, une détente, une fourchette, une cheville.

Ainsi, dans cette application préférée, l'invention consiste à revêtir au moins l'un des composants de l'échappement, typiquement la roue et/ou les palettes, avec de l'acide borique appliqué en solution liquide, le liquide étant ensuite évaporé de manière à avoir de l'acide borique pur à l'état solide en surface (température fusion de l'acide borique H₃BO₃=171°C). Typiquement l'épaisseur de la couche d'acide borique est comprise entre 50 nanomètres et 1 micromètre. Dans les mécanismes d'échappement les plus modernes, les composants à revêtir d'acide borique sont typiquement en silicium, silicium et oxyde de silicium, métaux ou céramiques. Ceux-ci peuvent présenter une surface rugueuse ou poreuse, de manière à favoriser l'adhésion.

La concentration typique de la solution est calculée de manière à revêtir les composants d'une couche mince, plus particulièrement de l'ordre de 100nm, d'acide borique solide. La solubilité du H₃BO₃ à température ambiante étant, dans les liquides solvants proposés ci-dessus, supérieure au dosage préconisé, il n'est en général pas nécessaire de chauffer les liquides. Toutefois, un chauffage peut faciliter la mise en solution, spécialement dans le cas de l'eau qui n'est pas inflammable.

Pour faciliter la dissolution, de la poudre de H₃BO₃ est avantageusement mélangée au solvant et brassée, et des ultrasons peuvent également être utilisés.

Le composant à revêtir est trempé dans la solution, ou aspergé, puis extrait et laissé à sécher, de manière à éviter tout contact avec les parties fonctionnelles, par exemple déposé sur un papier buvard. Un léger souffle de gaz peut être utilisé pour hâter l'évaporation du liquide.

Dans son état final, le composant 1 est recouvert de la couche superficielle 2 désirée.

Si le composant 1 est réalisé de façon à présenter une surface polie miroir avant revêtement, des franges d'interférence sont visibles. Les faibles épaisseurs d'acide borique déposé, typiquement d'environ 50 nm à 100 nm, n'amènent pas de changement de couleur marqué.

Aux fins de vérification, le passage d'un objet pointu sur la surface peut laisser une trace révélatrice de la présence de la couche.

Naturellement, une analyse par XRD ou Raman peut permettre d'identifier avec certitude la présence de la couche de H₃BO₃. Il est à remarquer que, comme la couche superficielle 2 déposée est peu visible, la totalité du composant 1 peut être revêtue, sans occasionner de gêne mécanique ou esthétique.

En somme, l'invention permet un fonctionnement non-lubrifié d'un échappement horloger, afin de réduire l'entretien, et de permettre des fréquences d'oscillations élevées.

## Revendications

1. Composant (1) d'horlogerie comportant au moins une couche superficielle (2) auto-lubrifiante, **caractérisé en ce que** ladite couche superficielle (2) est une couche sèche entièrement constituée d'acide borique H₃BO₃ et a une épaisseur comprise entre 10 nanomètres et 10 micromètres.

2. Composant (1) selon la revendication 1, **caractérisé en ce que** ledit composant (1) comporte, sous ladite couche superficielle (2), un substrat constitué d'oxyde de silicium SiO₂ ou d'oxyde d'aluminium Al₂O₃, ou qui est recouvert d'une couche intermédiaire (3) constituée d'oxyde de silicium SiO₂ ou d'oxyde d'aluminium Al₂O₃.

3. Composant (1) selon la revendication 1 ou 2, **caractérisé en ce que** ledit composant (1) comporte, sous ladite couche superficielle (2), un substrat en silicium ou oxyde de silicium ou diamant CVD ou autre matériau de micro-fabrication.

4. Composant (1) selon la revendication 1 ou 2, **caractérisé en ce que** ledit composant (1) comporte, sous ladite couche superficielle (2), un substrat en céramique.

5. Composant (1) selon la revendication 1 ou 2, **caractérisé en ce que** ledit composant (1) comporte, sous ladite couche superficielle (2), un substrat en acier ou en alliage cuivreux ou en nickel ou en composé de nickel.

6. Composant (1) selon la revendication 1 ou 2, **caractérisé en ce que** ledit composant (1) comporte, sous ladite couche superficielle (2), un substrat en matière plastique.

7. Composant (1) selon l'une des revendications 1 à 6, **caractérisé en ce que** ledit composant (1) est un composant de mécanisme d'échappement parmi une roue d'échappement, une ancre, un balancier, un dard, une ellipse, une palette, une butée de limitation, un plateau, un étoqueau, un repos, une détente, une fourchette, une cheville.

8. Mécanisme d'échappement (10) d'horlogerie comportant au moins un composant (1) selon la revendication 7.

9. Mécanisme d'échappement (10) selon la revendication 8, **caractérisé en ce qu'**il comporte un dit composant (1) qui est une roue d'échappement réalisée en oxyde de silicium ou dans un mélange de silicium et d'oxyde de silicium SiO₂, revêtue d'une dite couche superficielle (2) d'acide borique, qui est agencée pour coopérer avec d'autres dits composants (1) qui sont des palettes en rubis chacune revêtue d'une dite couche superficielle (2) d'acide borique.

10. Mouvement (100) d'horlogerie comportant au moins un mécanisme d'échappement (10) selon la revendication 8 ou 9.

11. Montre (1000) comportant au moins un mouvement (100) selon la revendication 10.

12. Procédé de revêtement d'un composant (1) d'horlogerie avec une couche superficielle (2) auto-lubrifiante, **caractérisé en ce que**, pour réaliser ladite couche, il comporte les étapes suivantes :
- mettre en solution à température ambiante des grains ou de la poudre d'acide borique H₃BO₃ dans un solvant choisi parmi l'eau, l'isopropanol, le propanol, le méthanol, le methyl-propanol, l'éthylène glycol, le glycerol, l'acétone, avec un dosage de 0,01% à 1,0% en masse,
- mélanger et brasser la solution,
- tremper ledit composant (1) à revêtir dans ladite solution, ou l'asperger de ladite solution,
- en cas de trempage, sortir ledit composant de ladite solution,
- laisser évaporer la phase liquide, avec la surface constituant ladite couche superficielle (2) maintenue à distance de tout corps étranger, jusqu'à évaporation complète.

13. Procédé selon la revendication 12, **caractérisé en ce que** lesdites étapes consistant à :
- tremper ledit composant (1) à revêtir dans ladite solution ou l'asperger de ladite solution,
- en cas de trempage, sortir ledit composant de ladite solution,
- laisser évaporer la phase liquide, avec la surface constituant ladite couche superficielle (2) maintenue à distance de tout corps étranger, jusqu'à évaporation complète,
sont réitérées jusqu'à l'obtention d'une épaisseur de couche désirée, comprise entre 10 nanomètres et 10 micromètres.

14. Application du procédé selon la revendication 12 ou 13 au revêtement d'un composant (1) de mécanisme d'échappement d'horlogerie, émettant ou subissant plus d'une impulsion par seconde, choisi parmi une roue d'échappement, une ancre, un balancier, un dard, une ellipse, une palette, une butée de limitation, un plateau, un étoqueau, un repos, une détente, une fourchette, une cheville.

## Patentansprüche

1. Uhrenkomponente (1) mit mindestens einer selbstschmierenden Oberflächenschicht (2), **dadurch gekennzeichnet, dass** die Oberflächenschicht (2) eine vollständig aus Borsäure H₃BO₃ gebildete Trockenschicht ist und eine Dicke im Bereich von 10 Nanometern bis 10 Mikrometern aufweist.

2. Komponente (1) nach Anspruch 1, **dadurch gekennzeichnet, dass** die Komponente (1) unter der Oberflächenschicht (2) ein Substrat aufweist, das aus Siliciumoxid SiO₂ oder Aluminiumoxid Al₂O₃ gebildet ist oder das mit einer Zwischenschicht (3) bedeckt ist, die aus Siliciumoxid SiO₂ oder Aluminiumoxid Al₂O₃ gebildet ist.

3. Komponente (1) nach Anspruch 1 oder 2, **dadurch gekennzeichnet, dass** die Komponente (1) unter der Oberflächenschicht (2) ein Substrat aus Silicium oder Siliciumoxid oder Diamant CVD oder einem anderen Mikrofertigungsmaterial aufweist.

4. Komponente (1) nach Anspruch 1 oder 2, **dadurch gekennzeichnet, dass** die Komponente (1) unter der Oberflächenschicht (2) ein Substrat aus Keramik aufweist.

5. Komponente (1) nach Anspruch 1 oder 2, **dadurch gekennzeichnet, dass** die Komponente (1) unter der Oberflächenschicht (2) ein Substrat aus Stahl oder aus einer kupferhaltigen Legierung oder aus Nickel oder aus einer Nickelverbindung aufweist.

6. Komponente (1) nach Anspruch 1 oder 2, **dadurch gekennzeichnet, dass** die Komponente (1) unter der Oberflächenschicht (2) ein Substrat aus Kunststoff aufweist.

7. Komponente (1) nach einem der Ansprüche 1 bis 6, **dadurch gekennzeichnet, dass** die Komponente (1) eine Hemmungsmechanismuskomponente ist, zu denen ein Hemmungsrad, ein Anker, eine Unruh, ein Sicherheitsstift, eine Ellipse, eine Palette, ein Begrenzungsanschlag, eine Hebelscheibe, ein Sperrstift, eine Ruhe, ein Gesperr, eine Gabel und ein Hebelstein gehören.

8. Uhrenhemmungsmechanismus (10), umfassend mindestens eine Komponente (1) nach Anspruch 7.

9. Hemmungsmechanismus (10) nach Anspruch 8, **dadurch gekennzeichnet, dass** er eine Komponente (1) umfasst, die ein aus Siliciumoxid oder einem Gemisch aus Silicium und Siliciumoxid SiO₂ hergestelltes Hemmungsrad ist, beschichtet mit einer Oberflächenschicht (2) aus Borsäure und angeordnet, um mit anderen Komponenten (1) zusammenzuwirken, die Paletten aus Rubin sind, von denen jede mit einer Oberflächenschicht (2) aus Borsäure beschichtet ist.

10. Uhrwerk (100), umfassend mindestens einen Hemmungsmechanismus (10) nach Anspruch 8 oder 9.

11. Uhr (1000), umfassend mindestens ein Werk (100) nach Anspruch 10.

12. Verfahren zum Beschichten einer Uhrenkomponente (1) mit einer selbstschmierenden Oberflächenschicht (2), **dadurch gekennzeichnet, dass** es für die Herstellung der Schicht die folgenden Schritte umfasst:
- Lösen der Körner oder des Pulvers von Borsäure H₃BO₃ in einem Lösungsmittel, ausgewählt aus Wasser, Isopropanol, Propanol, Methanol, Methylpropanol, Ethylenglykol, Glycerin oder Aceton mit einer Dosierung von 0,01 Massen-% bis 1,0 Massen-% bei Raumtemperatur,
- Mischen und Rühren der Lösung,
- Eintauchen der zu beschichtenden Komponente (1) in die Lösung oder Aufsprühen der Lösung,
- im Fall des Eintauchens Entnehmen der Komponente aus der Lösung,
- Austrocknen der flüssigen Phase, wobei die Oberfläche, die die Oberflächenschicht (2) bildet, auf Abstand von jeglichem Fremdkörper gehalten wird, bis die Austrocknung beendet ist.

13. Verfahren nach Anspruch 12, **dadurch gekennzeichnet, dass** die Schritte, die darin bestehen:
- die zu beschichtende Komponente (1) in die Lösung einzutauchen oder sie mit der Lösung zu besprühen,
- im Fall des Eintauchens die Komponente aus der Lösung zu entnehmen,
- die flüssige Phase austrocknen zu lassen, wobei die Oberfläche, die die Oberflächenschicht (2) bildet, auf Abstand von jeglichem Fremdkörper gehalten wird, bis die Austrocknung abgeschlossen ist,
wiederholt ausgeführt werden bis zum Erhalt einer gewünschten Schichtdicke, die im Bereich von 10 Nanometern bis 10 Mikrometern liegt.

14. Anwendung des Verfahrens nach Anspruch 12 oder 13 auf die Beschichtung einer Komponente (1) eines Uhrenhemmungsmechanismus, der mehr als einen Impuls pro Sekunde ausgibt oder erfährt, die ausgewählt ist aus einem Hemmungsrad, einem Anker, einer Unruh, einem Sicherheitsstift, einer Ellipse, einer Palette, einem Begrenzungsanschlag, einer Hebelscheibe, einem Sperrstift, einer Ruhe, einem Gesperr, einer Gabel und einem Hebelstein.

## Claims

1. Timepiece component (1) comprising at least one self-lubricating surface layer (2), **characterized in that** said surface layer (2) is a dry layer consisting entirely of boric acid H₃BO₃ and has a thickness comprised between 10 nanometres and 10 micrometres.

2. Component (1) according to claim 1, **characterized in that** said component (1) comprises, underneath said surface layer (2), a substrate formed of silicon oxide SiO₂ or aluminium oxide Al₂O₃, or which is coated with an intermediate layer (3) formed of silicon oxide SiO₂ or aluminium oxide Al₂O₃.

3. Component (1) according to claim 1 or 2, **characterized in that** said component (1) comprises, underneath said surface layer (2), a substrate made of silicon or silicon oxide or CVD diamond or another microfabrication material.

4. Component (1) according to claim 1 or 2, **characterized in that** said component (1) comprises, underneath said surface layer (2), a ceramic substrate.

5. Component (1) according to claim 1 or 2, **characterized in that** said component (1) comprises, underneath said surface layer (2), a substrate made of steel or copper alloy or nickel or nickel compound.

6. Component (1) according to claim 1 or 2, **characterized in that** said component (1) comprises, underneath said surface layer (2), a substrate made of plastic material.

7. Component (1) according to any of claims 1 to 6, **characterized in that** said component (1) is an escapement mechanism component, from among an escape wheel, a pallet lever, a balance, a guard pin, an impulse pin, a pallet stone, a banking pin, a roller, a detent pin, a locking stone, a detent, a fork, a pin.

8. Timepiece escapement mechanism (10) including at least one component (1) according to claim 7.

9. Escapement mechanism (10) according to claim 8, **characterized in that** the mechanism comprises a said component (1) which is an escape wheel made of silicon oxide or a mixture of silicon and silicon oxide SiO₂, coated with a said boric acid surface layer (2), which is arranged to cooperate with other said components (1) which are ruby pallet stones each coated with a said boric acid surface layer (2).

10. Timepiece movement (100) including at least one escapement mechanism (10) according to claim 8 or 9.

11. Watch (1000) including at least one movement (100) according to claim 10.

12. Method for coating a timepiece component (1) with a self-lubricating surface layer (2), **characterized in that**, to produce said layer, the method includes the following steps:
- dissolving, at ambient temperature, boric acid H₃BO₃ granules or powder in a solvent chosen from among water, isopropanol, propanol, methanol, methyl propanol, glycol ethylene, glycerol, acetone, in a proportion of 0.01% to 1.0 % by mass,
- mixing and agitating the solution,
- dipping said component (1) to be coated in said solution, or spraying said component with said solution,
- in the case of dipping, removing said component from said solution,
- allowing the liquid phase to evaporate, with the surface forming said surface layer (2) kept away from any foreign bodies, until evaporation is complete.

13. Method according to claim 12, **characterized in that** said steps consisting in:
- dipping said component (1) to be coated in said solution, or spraying said component with said solution,
- in the case of dipping, removing said component from said solution,
- allowing the liquid phase to evaporate, with the surface forming said surface layer (2) kept away from any foreign bodies, until evaporation is complete,
are repeated until the desired layer thickness is obtained, comprised between 10 nanometres and 10 micrometres.

14. Application of the method according to claim 12 or 13 to the coating of a component (1) of a timepiece escapement mechanism, emitting or subjected to more than one impulse per second, chosen from among an escape wheel, a pallet lever, a balance, a guard pin, an impulse pin, a pallet stone, a banking pin, a roller, a detent pin, a locking stone, a detent, a fork, a pin.
